# FASCICULE DE BREVET EUROPEEN

(11) **EP 0 616 040 B1**
(45) Date de publication et mention de la délivrance du brevet: **19.05.1999**
(21) Numéro de dépôt: 94400552.9
(22) Date de dépôt: 15.03.1994
(51) Int. Cl.: C22C 1/08

(54) **Procédé de traitement d'une fonte à graphite lamellaire destinée à la fabrication des arbres à cames**
Verfahren zur Behandlung einer Gusseisenschmelze mit Lamellengraphit zur Herstellung von Nockenwellen
Treating method of cast iron with lamellar graphite to produce cam shafts

(30) Priorité: 19.03.1993 FR 9303182
(43) Date de publication de la demande: 21.09.1994
(73) Titulaire: RENAULT, 92109 Boulogne-Billancourt (FR)
(72) Inventeur: Desalos, Yves, F-78100 Saint-Germain-en-Laye (FR); Dabouineau, Dominique, F-92100 Boulogne Billancourt (FR); Legal, Joel, F-92160 Antony (FR)

(56) Documents cités:
- DD-C- 154 714
- DE-A- 2 244 220
- DE-A- 3 912 916
- FR-A- 2 340 986
- PATENT ABSTRACTS OF JAPAN vol. 15, no. 007 (C-794)9 Janvier 1991 & JP-A-02 258 952 (KUBOTA LTD) 19 Octobre 1990 & DATABASE WPI Section Ch, Week 9048, Derwent Publications Ltd., London, GB; Class M27, AN 90-358321 [48]

## Description

L'invention concerne un procédé de traitement d'une fonte à graphite lamellaire destinée à la fabrication des arbres à cames selon lequel on porte à la température de fusion ladite fonte avant d'extraire après décantation les oxydes de la fonte.

L'invention concerne plus particulièrement le procédé de traitement d'une telle fonte à graphite lamellaire dans le but de préparer les arbres à cames à un traitement de refusion superficielle.

La publication FR-A-2 292 043 décrit un procédé d'addition de 15 à 50% en poids de particules de magnésium au métal fondu précédent l'opération de coulée.
L'addition d'une telle quantité de magnésium dans une fonte à graphite lamellaire permet de désoxyder la fonte mais transforme le graphite lamellaire en graphite nodulaire ou sphéroïdal.

La publication DE-A-2 244 220 a trait à un procédé de traitement d'une fonte à graphite lamellaire pour la fabrication d'un corps destiné à subir un traitement de refusion superficielle dans lequel on introduit un élément désoxydant dans le bain de fonte de manière à limiter l'apparition de défauts de surface, toutefois ce procédé ne garantit pas la réalisation d'arbres à cames avec un faible pourcentage de pièces rebutées.

L'invention a pour objet la réalisation des arbres à cames en fonte à graphite lamellaire dont l'usinage est plus aisé que l'usinage effectué sur des arbres à cames en fonte à graphite nodulaire ou sphéroïdal.

L'invention a également pour objet la réalisation d'arbres à cames en fonte à graphite lamellaire susceptibles de subir un traitement de refusion superficielle conférant auxdits arbres à cames une dureté beaucoup plus importante, sans engendrer la création de défauts notamment dans la structure des pièces finies.

Ces défauts sont dûs à la présence de gaz dissous, tels que l'oxygène et l'azote, présents dans les pièces brutes d'arbres à came lors du traitement de refusion superficielle.

L'invention a ainsi pour objet de désoxyder la fonte à graphite lamellaire avant sa coulée, sans modifier la structure lamellaire du graphite, dans le but de supprimer les défauts générés lors du traitement de refusion superficielle.

Néanmoins lorsque la fonte possède une forte teneur en soufre, l'élément désoxydant, introduit en faible quantité, réagit seulement avec le soufre. L'invention a donc pour objet de réaliser une addition d'un élément désoxydant dans une fonte à très faible teneur en soufre.

Le procédé de l'invention est défini à la revendication 1.

Ce procédé s'applique en particulier à la fonte de composition :

| C % | Si % | P % | Mn % | Cr % | Cu % | Sn % | V % | Mo % | Autres % |
|---|---|---|---|---|---|---|---|---|---|
| 2,6-3,5 | 1,6-2,8 | 0-0,15 | 0-1 | 0-0,6 | 0-1 | 0-0,2 | 0-0,2 | 0-0,6 | 0-0,3 |

D'autres caractéristiques et avantages de l'invention apparaîtront à la lecture de la description d'un exemple de réalisation du procédé.

Le procédé consiste en une première étape de fusion de la fonte à graphite lamellaire qui est portée à une température de fusion d'environ 1500°C.

Selon une variante du procédé, lorsque la teneur en soufre de la fonte à graphite lamellaire initiale est supérieure à 0.035% en poids, le bain métallique obtenu après fusion subit une désulfuration.

Cette désulfuration peut être réalisée, à titre d'exemple, par addition d'un agent désulfurant introduit à l'intérieur d'un conduit fusible avec barbotage d'un gaz inerte, la température étant maintenue aux environs de 1420°C, de sorte à obtenir à l'issue de ce traitement une teneur en soufre inférieure à 0.035 % en poids.

Le procédé se poursuit par une décantation d'une durée d'une vingtaine de minutes qui permet d'extraire les oxydes présents dans le bain de fonte sous forme de précipités, tels que MgO, MgS, etc...

Cette désoxydation n'atteint pas les gaz dissous, tels que le dioxyde d'oxygène ou d'azote.

La décantation effectuée est suivie d'une montée de température qui permet l'addition d'un élément désoxydant constitué par du magnésium sous forme d'un alliage contenant de 5 à 30% en poids de magnésium.

Selon une variante de réalisation du procédé, l'élément désoxydant est constitué par du cérium.

Selon une autre variante de réalisation du procédé, l'élément désoxydant est constitué par du baryum.

Selon une troisième variante de réalisation du procédé, l'élément désoxydant est constitué par du calcium.

On décrira à titre d'exemple le procédé pour lequel l'élément désoxydant est constitué par du magnésium.

L'addition de magnésium est effectuée par exemple par utilisation d'un conduit fusible.

Le magnésium ainsi introduit forme des complexes avec les oxydes restants dans la fonte, qui sont inertes lors d'un traitement de refusion superficielle.

Ainsi lors de la refusion superficielle à l'arc, l'oxygène et l'azote ne sont en surface que dans une très faible proportion qui ne provoque pas de création de défauts.

Le nombre d'arbres à cames fabriqués sans défauts, avec une teneur en défauts "acceptable" ou rebutés à l'issue du traitement de refusion superficielle réalisé par une refusion à l'arc permet de mettre en évidence les performances obtenues à l'aide de ce procédé.

Sont considérées comme teneur de défauts "acceptables" les arbres à came dont la surface occupée par les défauts est inférieure à 1% de la surface de l'arbre à came.

| | sans ajout de Mg | ajout de Mg + désulfuration | ajout de Mg (S<0.035%) |
|---|---|---|---|
| % de pièces sans défauts | 10 | 69 | 75 |
| % de pièces "acceptables" | 40 | 28 | 25 |
| % de pièces rebutées | 50 | 3 | 0 |

Il apparaît clairement que la quantité de défauts sur les arbres à cames diminue visiblement lors de l'ajout de magnésium et que la fonte à graphite lamellaire, qui possède initialement une faible teneur en soufre, engendre moins de défauts que la fonte à graphite lamellaire ayant subi une désulfuration pour aboutir à cette faible teneur en soufre.

## Revendications

1. Procédé de fabrication d'arbres à cames en fonte à graphite lamellaire durcie par refusion superficielle selon lequel on porte la fonte à la température de fusion, on effectue une décantation du bain de fonte et l'on introduit avant la coulée un élément désoxydant dans ledit bain dans le but d'obtenir une fonte à graphite lamellaire à basse teneur d'oxygène et d'azote, caractérisé par le fait qu'on utilise une fonte dont la teneur en soufre est inférieure à 0.035% en poids, ledit désoxydant étant introduit dans une proportion de 0.001% à 0.02% en poids.

2. Procédé selon la revendication 1, caractérisé en ce que la fonte à traiter possède la composition :
| C % | Si % | P % | Mn % | Cr % | Cu % | Sn % | V % | Mo % | Autres % |
|---|---|---|---|---|---|---|---|---|---|
| 2,6-3,5 | 1,6-2,8 | 0-0,15 | 0-1 | 0-0,6 | 0-1 | 0-0,2 | 0-0,2 | 0-0,6 | 0-0,3 |

3. Procédé selon l'une quelconque des revendications 1 ou 2, caractérisé par le fait que l'élément désoxydant est additionné sous forme d'un alliage dont la teneur en cedit élément est comprise entre 5 et 30% en poids.

4. Procédé selon l'une quelconque des revendications 1 à 3, caractérisé par le fait que l'addition d'un élément désoxydant dans le bain de fonte est précédée d'une opération de désulfuration du bain de fonte lorsque la fonte à graphite lamellaire initiale a une teneur en soufre supérieure à 0.035% en poids.

5. Procédé selon l'une quelconque des revendications 1 à 4, caractérisé par le fait que l'élément désoxydant est constitué par du magnésium.

6. Procédé selon l'une quelconque des revendications 1 à 4, caractérisé par le fait que l'élément désoxydant est constitué par du calcium.

7. Procédé selon l'une quelconque des revendications 1 à 4, caractérisé par le fait que l'élément désoxydant est constitué par du baryum.

8. Procédé selon l'une quelconque des revendications 1 à 4, caractérisé par le fait que l'élément désoxydant est constitué par du cérium.

## Patentansprüche

1. Verfahren zum Herstellen von Nockenwellen aus durch Oberflächen-Aufschmelzen gehärtetem Gußeisen mit Lamellengraphit, bei welchem die das Gußeisen auf Schmelztemperatur gebracht wird, das Schmelzbad dekantiert wird und vor dem Gießen ein Desoxydator-Element in das Schmelzbad eingebracht wird, um Gußeisen mit Lamellengraphit und mit niedrigem Sauerstoff- und Stickstoffgehalt zu gewinnen, dadurch gekennzeichnet, daß eine Schmelze verwendet wird, deren Schwefelgehalt kleiner als 0,035 Gew.% ist, wobei der Desoxydator mit einem Anteil von 0,001 bis 0,02 Gew.% eingeleitet wird.

2. Verfahren nach Anspruch 1, dadurch gekennzeichnet, daß die zu behandelnde Schmelze folgende Zusammensetzung besitzt:
| C % | Si % | P % | Mn % | Cr % | Cu % | Sn % | V % | Mo % | Ande re |
|---|---|---|---|---|---|---|---|---|---|
| 2,6-3,5 | 1,6-2,8 | 0-0,15 | 0-1 | 0-0,6 | 0-1 | 0-0,2 | 0-0,2 | 0-0,6 | 0-0,3 |

3. Verfahren nach einem der Ansprüche 1 oder 2, dadurch gekennzeichnet, daß das Desoxydator-Element in Form einer Legierung zugegeben wird, deren Gehalt an diesem Element zwischen 5 und 30 Gew.% liegt.

4. Verfahren nach einem der Ansprüche 1 bis 3, dadurch gekennzeichnet, daß vor der Zugabe eines Desoxydator-Elements in das Schmelzbad ein Entschwefelungs-vorgang des Schmelzbades stattfindet, wenn die anfangliche Schmelze mit Lamellengraphit einen Schwefelgehalt von mehr als 0,035 Gew.% hat.

5. Verfahren nach einem der Ansprüche 1 bis 4, dadurch gekennzeichnet, daß das Desoxydator-Element aus Magnesium besteht.

6. Verfahren nach einem der Ansprüche 1 bis 4, dadurch gekennzeichnet, daß das Desoxydator-Element aus Kalzium besteht.

7. Verfahren nach einem der Ansprüche 1 bis 4, dadurch gekennzeichnet, daß das Desoxydator-Element aus Barium besteht.

8. Verfahren nach einem der Ansprüche 1 bis 4, dadurch gekennzeichnet, daß das Desoxydator-Element aus Cer besteht.

## Claims

1. A process for the production of camshafts of flake graphite cast-iron which is hardened by surface re-fusion wherein the cast-iron is raised to the melting temperature, settlement of the cast-iron bath is effected and before the casting operation a deoxidising element is introduced into said bath in order to produce a flake graphite cast-iron with a low content of oxygen and nitrogen, characterised by using a cast-iron whose sulphur content is less than 0.035% by weight, said deoxidising agent being introduced in a proportion of 0.001% to 0.02% by weight.

2. A process according to claim 1 characterised in that the cast-iron to be treated is of the following composition:
| C % | Si % | P % | Mn % | Cr % | Cu % | Sn % | V % | Mo % | Others |
|---|---|---|---|---|---|---|---|---|---|
| 2.6-3.5 | 1.6-2.8 | 0-0.15 | 0-1 | 0-0.6 | 0-1 | 0-0.2 | 0-0.2 | 0-0.6 | 0-0.3 |

3. A process according to either one of claims 1 and 2 characterised in that the deoxidising element is added in the form of an alloy whose content of said element is between 5 and 30% by weight.

4. A process according to any one of claims 1 to 3 characterised in that the addition of a deoxidising element to the cast-iron bath is preceded by an operation for desulphurisation of the cast-iron bath when the initial flake graphite cast-iron has a sulphur content of higher than 0.035% by weight.

5. A process according to any one of claims 1 to 4 characterised in that the deoxidising element is formed by magnesium.

6. A process according to any one of claims 1 to 4 characterised in that the deoxidising element is formed by calcium.

7. A process according to any one of claims 1 to 4 characterised in that the deoxidising element is formed by barium.

8. A process according to any one of claims 1 to 4 characterised in that the deoxidising element is formed by cerium.
